# EUROPÄISCHE PATENTSCHRIFT

(11) **EP 0 028 281 B1**
(45) Veröffentlichungstag und Bekanntmachung des Hinweises auf die Patenterteilung: **18.05.1983**
(21) Anmeldenummer: 80101036.4
(22) Anmeldetag: 03.03.1980
(51) Int. Cl.: H01H 33/02, H01B 3/08

(54) **Mechanisch beanspruchtes Kunststoff-Isolierteil mit Glasfaserverstärkung ohne Bor und Borverbindungen für Schwefelhexafluorid-Gas enthaltende Hochspannungs-Schaltanlagen**
Synthetic insulating member under mechanical stress with glass fibre reinforcement free of boron and boron compounds for high tension switching arrangements containing sulphur-hexafluorid gas
Pièce isolante synthétique sous tension mécanique, renforcée de fibres de verre sans bore ni composés de bores pour installations électriques à haute tension contenant le gaz hexafluorure de soufre

(30) Priorität: 05.11.1979 CH 9903/79
(43) Veröffentlichungstag der Anmeldung: 13.05.1981
(73) Patentinhaber: Sprecher + Schuh AG, CH-5001 Aarau (CH)
(72) Erfinder: Zahner, Hansruedi Dr. Dipl.-Ing.-Chem. ETH, CH-5036 Oberentfelden (CH)
(74) Vertreter: Monsch, René

## Beschreibung

Die Erfindung betrifft ein mechanisch beanspruchtes Kunststoff-Isolierteil nach dem Oberbegriff des Anspruchs 1.

Derartige Isolierteile, wie Schaltstangen, müssen hohe, oft auch ruckartig auftretende Kräfte über längere Zeitabschnitte übertragen können, ohne dass Bruch oder Beschädigung auftritt.

Nun ist es aber bekannt, dass Silizium und Bor enthaltende Materialien, wie Porzellan, Quarzsand-Kunststoffteile und glasfaserverstärkte Kunststoffe, durch die Zersetzungsprodukte von SF6 so beeinflusst werden, dass ihr elektrischer Widerstand oft schon nach kurzer Betriebszeit unzulässig abnimmt.

Nach der CH-A-466391 wurde deshalb der Verzicht auf Silizium und Borverbindungen in den lsolierteilen postuliert, wodurch sich der gefürchtete Widerstandsabbau vermeiden lassen soll.

Ohne Faserstoffe, die zwar eine hohe Festigkeit und Elastizität, aber eine geringe elastische Dehnung aufweisen, lassen sich aber z.B. Schaltstangen kaum herstellen. Wollte man auf Glasfasern verzichten, weil sie Silizium und Bor enthalten, müsste auf Produkte ausgewichen werden, die aus Preisgründen wieder ausscheiden.

Es ist denn auch nach der DE-A1-2429475 vorgeschlagen worden, die Glasfaser-Kunststoffschicht einer Schaltstange durch eine Schutzschicht aus Kunstoff und organischen Faserstoffen, wie Polyesterfasern, zu schützen. Es hat sich aber gezeigt, dass die gefürchteten Zersetzungsprodukte des Schwefelhexafluorids auch durch solche Schutzschichten diffundieren und die Glasfasern angreifen.

Die bekannten glasfaserverstärkten Kunststoff-Isolierkörper verlieren ausserdem durch die genannten Zersetzungsprodukte so erheblich an Festigkeit, dass sie nicht mehr in der Lage sind, die ihnen zugedachte Armierungsfunktion zu erfüllen.

Bei dem in der DE-A1-25 38 400 beschriebenen, mit einer mechanischen Verstärkung versehenen Kunststoff-Isolierkörper wird eine Glasfaserverstärkung aus Kalziumaluminatglas ohne Silizium-, Bor- und Alkaligehalt vorgeschlagen. Dieses Glas ist gegenüber den Zersetzungsprodukten des Schwefelhexafluorids widerstandsfähig und weist in Verbindung mit dem Kunststoff-Bindemittel eine ausreichende mechanische Festigkeit auf. Diese Lösung ist jedoch wirtschaftlich nachteilig, weil Kalziumaluminatglasfasern relativ teuer sind.

Der Erfindung liegt die Aufgabe zugrunde, mechanisch beanspruchte Kunststoff-Isolierteile für Schwefelhexafluorid-Gas enthaltende Hochspannungs-Schaltanlagen, in denen mindestens zeitweise elektrische Entladungen und/oder Lichtbögen auftreten, zu schaffen, wobei diese Isotierteile eine hohe mechanische Festigkeit aufweisen, gegen die Zersetzungsprodukte des SF6 ausreichend beständig sein und wirtschaftlich vorteilhaft sein sollen.

Zur Lösung dieser Aufgabe wird ein Kunststoff-Isolierteil nach dem Anspruch 1 vorgeschlagen.

Es hat sich nämtich entgegen der Lehre der CH-A-466 391 gezeigt, dass bei Abwesenheit von Bor und dessen Verbindungen ein alkaliarmes Siliziumglas als Material der Verstärkungs-Glasfasern gut geeignet ist, ohne dass der bislang befürchtete starke Abbau des elektrischen Widerstandes und der mechanischen 'Festigkeit durch die Zersetzungsprodukte des SF6 auftritt. Ein gewisser Abbau der genannten Eigenschaften ist zwar nicht ganz auszuschliessen, er wird aber bei erfindungsgemässen Isofierteilen so bescheiden sein, dass deren Betriebstauglichkeit erhalten bleibt.

Als besonders geeignet haben sich Glasfasern nach der FR-A-1 4'35 073 erwiesen, die aus einem Glas bestehen, das aus 50 bis 65 Gew.-% Si02, 20 bis 30 Gew.-% Al₂O₃, 5 bis 20 Gew.-% MgO und 2 bis 10 Gew.-% CaO besteht, wobei die Gewichtsprozentsumme von CaO und MgO mindestens 15 und höchstens 25, der Quotient der Gewichtsprozente von SiO₂ und Al₂O₃ mindestens 2 und höchstens 2, 8 sowie der Quotient der Gewichtsprozente von IMg O und Si02 höchstens 0,3 beträgt. Derartige Glasfasern sind im Handel preiswert erhältlich.

Als Kunststoff für erfindungsgemässe Isolierteile können an sich bekannte Kunststoffe verwendet werden, beispielsweise Epoxydharze, Polyesterharze, Silikonharze, Polyurethanharze, Phenolharze und Melaminharze. Man wird naturgemäss Harzzusammensetzungen bei der Herstellung der erfindungsgemässen Isolierteile bevorzugen, die eine zum Mischen und möglichst guten Formen ausreichende Topfzeit bei relativ niedriger Viskosität haben. Bekannte cycloaliphatische Epoxydharze sind diesbezüglich bei Verwendung geeigneter Härter vorteilhaft.

Es kann vorteilhaft sein, wenn schlichtefreie Glasfasern im erfindungsgemässen Isolierteil enthalten sind. Solche Fasern kann man z.B. durch Hitzebehandlung auch aus geschlichteten Fasern erhalten. Allerdings kann beim Verarbeiten schlichtefreier Fasern die Anfangsfestigkeit der Isolierteile niedriger ausfallen als bei solchen mit gleichen aber geschlichteten Glasfasern. Dies könnte auf Brechen von Fasern und somit auf kürzere Faserlänge zurückzuführen sein.

Die Erfindung wird nachstehend beispielsweise unter Hinweis auf die rein schematische Zeichnung besprochen.

Dargestellt ist ein fragmentarer längs geschnittener Abschnitt eines Kapselungsrohres 1, dessen Hohlraum 2 mit SF₆-Gas gefüllt ist, und in welchem eine rohrförmige hohle Schaltstange 3 längs angeordnet ist. An der teilweise geschnittenen Stelle der Schaltstange 3 erkennt man, dass ihre Wandung 4 ein Laminat aus einer Glasfaserverstärkung 5 und einem Kunststoff 6 ist.

Die Herstellung von drei derartigen Schaltstangen soll nachstehend beispielsweise beschrieben werden.

Zwei Schaltstangen werden dabei erfindungsgemäss mit einer Glasfaserverstärkung aus von Bor und Borverbindungen freiem und alkaliarmem handelsüblichen Glas nach der FR-A-1 435073 versehen. Die Fasern der ersten Schaltstange sind geschlichtet, die der zweiten Schaltstange sind ungeschlichtet.

Eine dritte Schaltstange ist als Vergleichsversuch mit einer Glasfaserverstärkung aus handelsüblichem E-Glas gefertigt, das borhaltig ist und normalen Alkaligehalt hat.

Für den Guss wurde eine Kunststoffmischung vorbereitet, welche 100 Gewichtsteile cycloaliphatisches Epoxydharz und 80 Gewichtsteile Hexahydrophthalsäureanhydrid enthielt.

Man laminierte, indem man vorerst bei 100°C unter Vakuum entlüftete, dann bei Überdruck gelierte und schliesslich bei Normaldruck und 140°C aushärtete.

Von allen drei Schaltstangen wurden Proben abgetrennt und in einer SF₆-Gas-Atmosphäre während hunderten von Stunden bei elektrischen Entladungen behandelt.

Eine Prüfung der drei Schaltstangen ergab:
Die zwei Schaltstangen (erfindungsgemäss) hatten ein gutes Aussehen. Sie waren mechanisch und elektrisch für den normalen Betriebseinsatz geeignet. Dabei hatte die zweite Schaltstange zwar eine geringere Anfangsfestigkeit, aber einen geringeren Festigkeitsverlust.
Die dritte Schaltstange mit E-Glas-Faserverstärkung zeigte schon ein zerrüttetes Aussehen und war vollkommen unbrauchbar.
Dies zeigt deutlich, dass entgegen den Erwartungen, ein Siliziumglas, welches von Bor und Borverbindungen frei und alkaliarm ist, sich als Glasfaserverstärkung der geschilderten Art für Anlagen der genannten Art eignet. Dies heisst, dass die der früheren Lehre entsprechende Zersetzung nicht im anzunehmenden Masse auftritt. Dabei ist zu beachten, dass die erfindungsgemässen Schaltstangen ihre Betriebstauglichkeit noch behielten, wenn übliche glasfaserverstärkte Kunststoffprodukte vollständig ausgeschieden waren.

## Patentansprüche

1. Mechanisch beanspruchtes Kunststoff-Isolierteil mit Glasfaserverstärkung ohne Bor und Borverbindungen für das Innere von gekapselten, Schwefelhexafluorid-Gas enthaltenden Hochspannungs-Schaltanlagen, in denen mindestens zeitweise elektrische Entladungen und/ oder Lichtbögen auftreten, dadurch gekennzeichnet, dass die Glasfaserverstärkung aus einem alkaliarmen und siliziumhaltigen Glas besteht.

2. Isolierteil nach Anspruch 1, dadurch gekennzeichnet, dass die Glasfaserverstärkung aus einem Glas besteht, das gewichtsmässig
50 bis 65°/o Si0₂
20 bis 30% Al₂O₃
5 bis 20% MgO
2 bis 10% CaO
enthält, wobei
die Summe der Gewichtsprozente von CaO und MgO mindestens 1'5 und höchstens 25 beträgt,
der Quotient der Gewichtsprozente von Si0₂ und Al₂O₃ mindestens '2 und höchstens 2,8 beträgt und
der Quotient der Gewichtsprozente von MgO und SiO₂ höchstens 0,3 ergibt.

3. Isolierteil nach einem der Ansprüche 1 bis 2, dadurch gekennzeichnet, dass eine schlichtefreie Glasfaserverstärkung vorgesehen ist.

4. Isolierteil nach einem der Ansprüche 1 bis 3, dadurch gekennzeichnet, dass das Isolierteil als Schaltstange ausgebildet ist.

## Claims

1. A synthetic insulating member under mechanical stress with glass fibre reinforcement free of boron and boron compounds, for the interior of encapsulated high tension switching arrangements, containing sulphur hexafluoride gas, in which arrangements electrical discharges and/or arcs occur at least periodically, characterised in that the glass fibre reinforcement consists of a lowalkali silicon-containing glass.

2. Insulating member according to claim 1, characterised in that the glass fibre reinforcement consists of a glas which contains, by weight,
'50 to 65% of SiO₂
20 to 30% of Al₂O₃
'5 to 20°/o MgO
'2 to 10% CaO
the sum of the percentages by weight of CaO and MgO being at least 1'5 and at most 25,
the quotient of the percentages by weight of SiO₂ and Al₂O₃ being at least 2 and at most 2.8 and
the quotient of the percentages by weight of MgO and SiO₂ being at most 0.3.

3. Insulating member according to one of Claims 1 to 2, characterised in that an unsized glass fibre reinforcement is provided.

4. Insulating member according to one of claims 1 to 2, characterised in that the insulating member is constructed as a switch operating rod.

## Revendications

1. Pièce isolante synthétique sous tension mécanique, renforcée de fibres de verre sans bore ni composés de bores pour l'intérieur d'installation électrique à haute tension sous enveloppe contenant du gaz d'hexafluorure de souffre et dans lesquels se produisent au moins de temps en temps des décharges électriques et/ou des arcs électriques, caractérisée en ce que le renforcement en fibres de verre est constituée d'un verre pauvre en alcali et contenant du silicium.

2. Pièce isolante selon la revendication 1, caractérisée en ce que le renforcement en fibre de verre est constitué d'un verre contenant:
50 à 65% de SiO₂
20 à 30% de Al₂O₃
5 à 20% de MgO
2 à 10% de CaO
en poids,
la somme des proportions en poids de CaO et de MgO étant au moins égale à 15% et au plus égale à 25%,
le quotient des proportions en poids de SiO₂ et Al₂O₃ étant au moins égal à 2 et au plus égal à 2,8 et
le quotient des proportions en poids de MgO et de Si0₂ étant au plus égal à 0,3.

3. Pièce isolante selon la revendication 1 ou 2, caractérisée en ce qu'il est prévu un renforcement de fibre de verre exempte d'apprêt.

4. Pièce isolante selon l'une des revendications 1 à 3, caractérisée en ce que la pièce isolante est une tringle d'entraînement.
